# EUROPÄISCHE PATENTANMELDUNG

(11) **EP 4 361 320 A1**
(43) Veröffentlichungstag der Anmeldung: **01.05.2024**
(21) Anmeldenummer: 23196066.7
(22) Anmeldetag: 07.09.2023
(51) Int. Cl.: C25D 11/20, C25D 11/18, C25D 11/26, C25D 11/30

(54) **ELEKTROCHEMISCHES SEALING UNTER VAKUUM VON OXIDSCHICHTEN AUF LEICHTMETALLEN**

(30) Priorität: 31.10.2022 EP 22204784; 24.10.2022 DE 202022128034 U
(71) Anmelder: Gramm Technik GmbH, 71254 Ditzingen-Heimerdingen (DE)
(72) Erfinder: GRAMM, Gerhard, 88637 Leibertingen (DE); KURZE, Peter, 09573 Augustusburg - OT Erdmannsdorf (DE)
(74) Vertreter: Jeck, Jonathan

(57) **Zusammenfassung**

Dichtungsbehandlung einer porösen Oxidschicht auf einem Leichtmetallwerkstück, bei welchem im Unterdruck Verunreinigungen, insbesondere Flüssigkeiten und/oder Gase, aus den Poren des Werkstücks entfernt werden, das Werkstück in eine wässrige Lösung einer geladenen, monomeren Dichtungssubstanz eingebracht wird, an das Werkstück eine Spannung angelegt wird, mittels welcher die Dichtungssubstanz in die Poren des Werkstücks verlagert wird und die Dichtungssubstanz in den Poren elektrochemisch einer Säure-Base-Reaktion unterzogen wird.

## Beschreibung

Die vorliegende Erfindung betrifft eine Dichtungsbehandlung einer porösen Oxidschicht auf einem Leichtmetallwerkstück gemäß dem Anspruch 1 sowie ein gasdichtes Leichtmetallwerkstück gemäß dem Anspruch 8.

Aus dem Stand der Technik ist die Oberflächenbehandlung von Leichtmetallwerkstücken bekannt, bei welcher die Oberfläche durch beispielsweise anodische Oxidation oder die Erzeugung von keramischen Phasen auf der Oberfläche des Metalls in ihrer Widerstandsfähigkeit erhöht werden. Diese Oberflächenoxidschichten bilden auch einen hohen Ohmschen Widerstand im trockenen Zustand.

Die Oxidschichten weisen jedoch Poren auf, welche insbesondere für Gase, wie beispielsweise Wasserstoff oder Helium, durchlässig sind. Die Verwendbarkeit solcher Werkstücke im Bereich der Vakuumtechnik, Gasspeicherung oder elektrischer Isolatoren ist daher eingeschränkt.

Aus dem Stand der Technik ist es bekannt, auf der Oxidschicht ein Polymer aufzubringen, welches die Poren oberflächlich abdichten soll. Durch den betriebsgemäßen Verschleiß, welchem die Werkstücke, beispielsweise im Bereich der Vakuumpumpen oder Turbomolekularpumpen ausgesetzt sind, wird diese Beschichtung jedoch abgetragen.

Bei durch Anodisation hergestellten Oxidschichten, beispielsweise auf Aluminium, ist die Porengröße sehr klein und lässt sich durch das sogenannte Heißwassersealing in gekochtem deionisierten Wasser durch Bildung von Bohemit verschließen. Die chemische Struktur der Oxidschicht wird dabei verändert. Heißwassersealing ist jedoch sehr energieintensiv. Trotz Heißwassersealing werden die Poren der durch Anodisation hergestellten Oxidschichten nicht fest verschlossen. Deshalb sind sie in der Vakuumtechnik nur bei geringem Vakuum einsetzbar.

Andere Methoden können Schwermetallsalze als Reaktionspartner mit der Oxidschicht enthalten, welche beispielsweise krebserregend sind oder Allergien am finalen Produkt auslösen können. Aber auch bei dieser Methode erfolgt kein vollständiger Verschluss der Poren.

Bei der sogenannten Plasmaelektrolytischen Oxidation (PEO) ^{[1-3]} lassen sich diese keramischen Schichten aufgrund der Struktur und Zusammensetzung erst gar nicht mit heißem Wasser oder Elektrolyten, wie voranstehend beschrieben, sealen.

Aus der JP H11 274008 A ist ein Verfahren zur Versiegelung von porösen, oxidischen Strukturen auf einer Metalloberfläche bekannt. Dabei wird das Werkstück unter reduzierten Atmosphären in einem Reaktordruck in eine Lösung eingetaucht, sodass die Poren mit der Lösung befüllt und das darin befindliche Gas verdrängt wird.

Mit der Lösung wird ein Monomer in die Poren befördert, welches anschließend einer elektrochemischen oder chemisch-oxidativen Polymerisationsreaktion unterzogen wird, um die Poren mit dem entstehenden Polymer zu füllen. Dieser Prozess wird aber in zwei Stufen durchgeführt also Vakuumbehandlung und dann Polymerisation.

Die US 2021/180203 A1 offenbart den gesteuerten Eintrag einer gelösten monomeren metallorganischen Verbindung in das Innere einer Pore einer Oxidschicht mittels Elektrophorese oder Elektropermeation. Durch Hitzebehandlung wird das Monomer anschließend polymerisiert.

Diese Verfahren haben jedoch den Nachteil, dass die Polymerisationsreaktion über das Innere der Pore hinaus erfolgt, wodurch das Monomer zum einen über Gebühr verbraucht und auch auf der Oberfläche der Oxidschicht entsteht.

Die vorliegende Erfindung stellt sich die **Aufgabe,** ein besonders effizientes Verfahren zur Versiegelung von porösen Strukturen in der Oxidschicht metallischer Werkstücke bereitzustellen, welches selektiv das innere der Poren Gasdicht befüllt, also insbesondere ein Befüllen ohne Beschichten die poröse Struktur an seiner äußeren Oberfläche bzw. von außen zu beschichten..

Die Aufgabe wird durch das erfindungsgemäße Verfahren mit den Merkmalen gemäß Anspruch 1 gelöst.

Man erkennt, dass die Erfindung zumindest durch eine Dichtungsbehandlung einer porösen Oxidschicht auf einem Leichtmetallwerkstück verwirklicht ist, bei welchem das Werkstück, insbesondere in einem Reaktor, in eine wässrige Lösung einer geladenen, monomeren Dichtungssubstanz eingebracht wird,
im und/oder durch einen Unterdruck Verunreinigungen, insbesondere Flüssigkeiten und/oder Gase, aus den Poren des Werkstücks entfernt werden,
an das Werkstück eine Spannung angelegt wird, mittels welcher die Dichtungssubstanz in die Poren des Werkstücks verlagert wird
dadurch gekennzeichnet,
dass die Dichtungssubstanz in den Poren einer Säure-Base-Reaktion unterzogen und dadurch ausgefällt wird. Bevorzugt werden die Reinigung der Poren und die Ausfällung der Dichtungssubstanz in den Poren als Parallelprozesse also gleichzeitig vorgenommen, wobei ein Initiales anlegen eines Vakuums an das Werkstück zu Beginn der Beschichtung, zumindest kurzfristig, der Ausfällung, insbesondere Auskieselung, und/oder Polymerisierung der Dichtungssubstanz in den Poren vorgeschaltet sein.

Bei der erfindungsgemäßen Dichtungsbehandlung einer porösen Oxidschicht auf einem Leichtmetallwerkstück werden im Unterdruck Verunreinigungen, insbesondere Flüssigkeiten und/oder Gase, aus den Poren des Werkstücks entfernt. Grundsätzlich kann jedes Metall, bzw. jede Oxidschicht auf einem metallischen Werkstück verwendet werden, welches in der Lage ist, einen stabilen Verbund mit der darunter befindlichen Metalloberfläche zu bilden.

Das Werkstück wird in eine wässrige Lösung einer geladenen, also ionischen monomeren Dichtungssubstanz, eingebracht. Hierbei liegt das Monomer vorzugsweise als Lösung seines Salzes oder seiner Säure vor. Die Lösung weist daher das Monomer vorzugsweise ausschließlich in Ionischer Form auf. An das Werkstück ist/wird eine Spannung angelegt, mittels welcher die Dichtungssubstanz in die Poren des Werkstücks verlagert/eingelagert wird, und die Dichtungssubstanz in den Poren wird einer Säure-Base Reaktion unterzogen, wodurch das Monomer (Dichtungssubstanz) als solches, also nicht durch Polymerisation in der Pore ausgefällt wird.

Nach der Erfindung lässt sich das Innere der Pore(n) besonders vollständig und effizient mit Feststoff befüllen, da selbst während des Ausfällens des Monomers in der Pore weiter ein Flüssigkeitsaustausch mit der das Werkstück umgebenden Lösung ermöglich sein kann. Hierdurch kann Monomer-freie Lösung aus der Pore austreten und durch Monomer-haltige Lösung verdrängt werden. Hierfür kann z.B. das angelegte elektrische Feld verwendet werden.

Dieser Vorgang erhöht die Gesamtmenge an ausfällbarem Material das in eine einzelne Pore förderbar ist. Bei einem Verfahren, welches hingegen zunächst die Pore mit einer Monomer-Lösung befüllt, um diese anschließend, z.B. mittels Hitze oder sonstiger Mittel zu Polymerisieren, ohne das erfindungsgemäß vorgesehene Ausfällen des Monomers, ist hinsichtlich des Grads/Umfangs der Befüllung der Poren auf die Konzentrationsabhängigkeit des Monomers in der Lösung beschränkt.

Bevorzugte Ausführungsformen gehen aus den abhängigen Ansprüchen hervor.

Nach der vorliegenden Erfindung handelt es sich bei den geladenen Monomeren um Teilchen, welche in der Lage sind, übergeordnete Strukturen, insbesondere Agglomerate oder Aggregate, auszubilden und/oder die Fällungsprodukte darstellen können, welche vorzugsweise verklumpen. Dabei kann das Monomer selbst auch aus Untereinheiten und/oder kleineren Monomeren gebildet sein. Grundsätzlich kann das Monomer polymerisierbar sein. Sowohl das Monomer als auch das Polymer können einen grundsätzlich anorganischen und/oder organischen Aufbau/eine Grundstruktur aufweisen. Bevorzugt sind die Monomeren deutlich kleiner als der durchschnittliche Porendurchmesser, was einem Eindringen der Monomeren in die Poren zuträglich ist. Dies ist jedoch aufgrund der Größenverhältnisse von wasserlöslichen Substanzen und Poren in Oxidschichten auf Leichtmetallen regelmäßig gegeben.

Leichtmetalle können insbesondere sein: Al, Mg, Ti sowie deren Legierungen. Grundsätzlich ist jedes (Leicht)metall/jede -legierung geeignet, welches/welche stabile Oxidschichten bildet und in wässrigen Lösungen stabil ist, sich also z.B. nicht in Wasser unter Bildung von Wasserstoff auflöst.

Die Säure-Base-Reaktion nach der vorliegenden Erfindung kann erfindungsgemäß selektiv in den Poren bereitgestellt sein. Hierdurch lässt sich das Ausfällen von Monomer lokal in der Pore erzielen. Das Bereitstellen von Protonen oder Hydroxidionen kann beispielsweise durch Elektrolyse von Wasser bereitgestellt werden. Hierbei profitiert das erfindungsgemäße Verfahren, dass innerhalb der Poren der Oxidschicht eine eingeschränkte Leitfähigkeit bereitgestellt werden kann, außerhalb der Oxidschicht deren isolierenden Eigenschaften zum Tragen kommen. Die Reaktionen der in die Poren der Oxidschicht eingelagerten Dichtungssubstanz zielen letztlich auf das Ausfällen, Verklumpen oder sonstige Aggregation der Dichtungssubstanz in den Poren zum stabilen und dauerhaften Verschließen derselbigen ab und können durch die angelegte Spannung selbst oder durch Reaktionspartner verursacht werden, welche beispielsweise durch die angelegte Spannung erzeugt werden können. Die Reaktion kann beispielsweise durch Elektrolyse von Wasser, Elektrolyse von Additiven, wie beispielsweise Alkoholen, herbeigeführt werden.

Unterdruck ist erfindungsgemäß ein gegenüber dem lokalen Atmosphärendruck verminderter Druck, welcher vorzugsweise um 0,1 bis 0,7 bar verringert wird.

Die Behandlung des Werkstücks kann die Einlagerung des Dichtungsmaterials und/oder die Protonierung/Ausfällung/Aggregation des Dichtungsmaterials und/oder die anschließende Wärmebehandlung des Werkstücks mit eingelagertem Dichtungsmaterial umfassen.

Durch das Anlegen eines Unterdrucks an das Werkstück, wenn dieses in der wässrigen Lösung der Dichtungssubstanz vorliegt bzw. mit Dichtungsmaterial versehen wird, können beispielsweise Gasrückstände oder Reaktionsgase entfernt werden, und die Bestandteile der Dichtungssubstanz können in die Poren so eindringen und dort gezielt reagieren/agglomerieren/ausfällen, so dass die Poren vollständig dicht und dauerhaft verschlossen sind.

Vorzugsweise handelt es sich bei dem geladenen monomeren Dichtungsmaterial um ein wasserlösliches Anion, welches durch Protonierung und/oder Aggregierung in den Poren ausfällt und diese somit dauerhaft und vollständig verschließt. Das Anion ist hierbei vorzugsweise von besonderer Härte, kann also nur unter besonderen Bedingungen deprotoniert werden, wodurch die Bildung von wasserlöslichen Salzen des protonierten und/oder ausgefällten und/oder aggregierten Dichtungsmaterials unter betriebsgemäßen Bedingungen der Werkstücke vermieden wird.

Nach einer bevorzugten Weiterbildung der vorliegenden Erfindung ist es vorgesehen, dass die Moleküle der Dichtungssubstanzen funktionelle Gruppen aus der Familie/Stoffgruppe der organischen Anionen, wie beispielsweise der Akrylate, Acetate, Isocyanate, Carboxylate, Thiolate, Sulfonate, und/oder aus der Familie/Stoffgruppe der anorganischen Ionen, wie beispielsweise Silicate, Aluminate oder Borate, aufweisen.

Grundsätzlich können die wasserlöslichen Dichtungssubstanzen Monomere für Polymerisationsreaktionen umfassen, welche z.B. in ihren Seitenketten, die voranstehend genannten funktionellen Gruppen tragen. Hierdurch ist ein durch die an das Werkstück angelegte Spannung verlässlicher Transport der ionischen Teilchen in das Innere der Poren sichergestellt. Anschließend können die Ionen neutralisiert/protoniert und/oder ausgefällt werden. Dies kann sowohl für die organischen als auch für die anorganischen Vertreter der Dichtungssubstanzen gelten.

Nach einer zweckmäßigen Weiterbildung der vorliegenden Erfindung ist es vorgesehen, dass die Spannung während der Behandlung des Werkstücks sukzessive erhöht wird. Bevorzugt beträgt die Spannung während der Einlagerung oder der Reaktion der Dichtungssubstanzen in den Poren zwischen 50 und 300 V. Zweckmäßigerweise ist es vorgesehen, dass die Spannung unter Verwendung eines Gleichstroms an das Werkstück angelegt wird. Hierdurch kann in verlässlicher Weise der Transport der beschriebenen Monomere in das Innere der Oxidschicht-Poren sichergestellt werden.

Für eine verlässliche Aushärtung des Dichtungsmaterials in den Poren kann das Werkstück anschließend thermisch behandelt werden. Hierbei wird das Werkstück vorzugsweise auf Temperaturen zwischen 100°C bis 300°C erhitzt.

Mit dem voranstehend beschriebenen erfindungsgemäßen Verfahren lässt sich die Oxidschicht eines Leichtmetall Werkstücks in verlässlicher Weise und rasch dauerhaft und wirksam verschließen.

Anhand der nachfolgenden Ausführungsbeispiele wird die Erfindung näher beschrieben:

### Beispiel

Ein Leichtmetallwerkstück, welches auf seiner Oberfläche eine festgelegte schützende Oxidschicht trägt, wird in einem Reaktor bei einer an das Werkstück angelegten Spannung von 50 bis 150 V bei einer Stromdichte von 1-4 A/qdm und bei 0,3-0,9 bar in eine wässrige Lösung von Styrol-Salz behandelt. Das Werkstück ist dabei als Anode gepolt.

Durch die Wasserelektrolyse in den Poren des Werkstücks wird das Salz der Sulfonsäure als freie unlösliche Säure ausgefällt, und die Poren werden verschlossen. Um die Beständigkeit des Dichtungsmaterials noch weiter zu erhöhen, kann das Bauteil für 15 bis 20 Minuten bei 150°C - 200°C wärmebehandelt werden, wodurch eine Polymerisation des ausgewählten Dichtungsmaterials in den Poren erfolgt.

### Beispiel 2

Ein mit 40 µm hartanodisiertes Werkstück aus der Legierung AlSi1MgMn, das in den Behandlungszelle als Anode gepolt ist, wird in der Behandlungszelle unter Vakuum von 0,9 bar bei 100 V und 5 A/qdm 30 Sekunden in einer wässrigen Seallösung aus 100 g/Liter neutralisiertem Acrylat (z.B. Ammoniumacrylat) bei 25°C behandelt. Das negativ geladene Acrylat wandert, während die Spannung angelegt ist, in die Poren des als Anode gepolten Werkstücks.

Nach Beenden des Sealprozesses wird das so versiegelte Werkstück der Behandlungsreaktor entnommen, in deionisiertem Wasser gespült und kann zur weiteren Verbesserung der Dichtigkeit 10 Minuten bei 190°C getempert werden. Messungen ergaben, dass eine besonders hohe Gasdichtigkeit, bereits vor dem Tempern erreicht wurde.

Das resultierende Werkstück weist einen exzellenten Korrosionsschutz auf und kann beispielsweise in Ätzen, deren Ätzgase, die unter anderem Bortrichlorid oder Chlor sind, eingesetzt werden.

Messungen im Vakuum zeigen, dass enorm hohe Vakua erreicht werden können und diese über einen langen Zeitraum hinweg stabil vorliegen. Dies lässt sich mit der Dichtheit des Dichtungsmittels in den Poren der Oxidschicht begründen, weil durch die Oxidschicht keine Gase tunneln können. Das gleiche trifft für Bauteile zu, welche unter hohem Druck mit Wasserstoff oder Helium befüllt sind.

Die elektrische Durchschlagfestigkeit einer 50 µm Hartanodisationsschicht auf einer Legierung AlMgSi1, welche nach dem erfindungsgemäßen Verfahren versiegelt wurde, beträgt 3000 V. Im Vergleich dazu weist eine 50 µm dicke Hartanodisationsschicht auf dem gleichen Werkstoff, die im Heißwasser gesealt wurde, nur eine elektrische Durchschlagfestigkeit von 1000 V im trockenen Zustand auf.

Eine 50 µm dicke Hartanodisationsschicht, welche nach der vorliegenden Erfindung versiegelt wurde, hat eine hohe alkalische Festigkeit. Amperemetrische Messungen zeigen, dass die in 10%iger Natronlauge befindliche Hartanodisationsschicht einen Stromfluss erst nach 48 Stunden aufweist, während die im Heißwasser gesealte 50 µm dicke Hartanodisationsschicht nur 2 Stunden einem Stromdurchbruch standhält.

### Literatur

[1] G. P. Wirtz "Ceramic Coatings by Anodic Spark Deposition" Materials & Manufactory Processes 6(1), 87-115 (1991)
[2] P. Kurze "Micro Arc / Spark Anodizing - Was ist das?" Oberflächen Polysurfaces 6, 19-23, 2003
[3] F. Simchen et. al. "Introduction to Plasma Electrolytic Oxidation - An Overview of the Process and Applications" Coatings 2020

## Patentansprüche

1. Dichtungsbehandlung einer porösen Oxidschicht auf einem Leichtmetallwerkstück, bei welchem
das Werkstück in einem Reaktor in eine wässrige Lösung einer geladenen, monomeren Dichtungssubstanz eingebracht wird,
im Unterdruck Verunreinigungen, insbesondere Flüssigkeiten und/oder Gase, aus den Poren des Werkstücks entfernt werden, und
an das Werkstück eine Spannung angelegt wird, mittels welcher die Dichtungssubstanz in die Poren des Werkstücks verlagert wird
**dadurch gekennzeichnet,**
**dass** die Dichtungssubstanz in den Poren einer Säure-Base-Reaktion unterzogen und dadurch ausgefällt wird.

2. Dichtungsbehandlung nach Anspruch 1,
**dadurch gekennzeichnet,**
**dass**, gleichzeitig während an das Werkstück eine Spannung angelegt ist, an dem Werkstück ein Unterdruck angelegt ist.

3. Dichtungsbehandlung nach Anspruch 1 oder 2,
**dadurch gekennzeichnet,**
**dass** die Moleküle der Dichtungssubstanzen funktionelle Gruppen aus den Familien der organischen Anionen, wie beispielsweise der substituierten Akrylate und/oder substituierten Acetate und/oder substituierten Styrole und/oder substituierten Isocyanate und/oder Carboxyle und/oder Sulfonsäure und/oder aus der Familie der anorganischen Ionen, wie beispielsweise Silicate, Aluminate, aufweisen.

4. Dichtungsbehandlung nach einem der Ansprüche 1 bis 3,
**dadurch gekennzeichnet,**
**dass** die Spannung während der Behandlung des Werkstücks sukzessive erhöht wird.

5. Dichtungsbehandlung nach einem der Ansprüche 1 bis 4,
**dadurch gekennzeichnet,**
**dass** die Spannung zwischen 50 und 300 V beträgt.

6. Dichtungsbehandlung nach einem der Ansprüche 1 bis 5,
**dadurch gekennzeichnet,**
**dass** die Spannung unter Verwendung eines Gleichstroms an das Werkstück angelegt wird.

7. Dichtungsbehandlung nach einem der Ansprüche 1 bis 6,
**dadurch gekennzeichnet,**
**dass** die Dichtungssubstanz während der elektrochemischen Behandlung in den Poren ausgefällt wird.

8. Dichtungsbehandlung nach einem der Ansprüche 1 bis 7,
**dadurch gekennzeichnet,**
**dass** die Dichtungssubstanz in der Pore polymerisiert wird.

9. Dichtungsbehandlung nach einem der Ansprüche 1 bis 8,
**dadurch gekennzeichnet,**
**dass** das Werkstück nach Abschluss der elektrochemischen Behandlung, vorzugsweise bei 100°C bis 300°C, wärmebehandelt wird.
